# EUROPÄISCHE PATENTSCHRIFT

(11) **EP 1 452 107 B1**
(45) Veröffentlichungstag und Bekanntmachung des Hinweises auf die Patenterteilung: **20.06.2007**
(21) Anmeldenummer: 04001141.3
(22) Anmeldetag: 21.01.2004
(51) Int. Cl.: A44C 21/00, C25D 5/00, C22C 9/01

(54) **Münzrohling aus einer CuAlZnSn-Legierung für eine Spiegelglanzprägung und Verfahren zu seiner Herstellung**
Coin made from a CuAlZnSn alloy for a mirror polish stamping and process of manufacturing the same
Pièce de monnaie en alliage CuAlZnSn pour un estampage pourvu d'un poli miroir et son procédé de fabrication

(30) Priorität: 30.01.2003 DE 10303835
(43) Veröffentlichungstag der Anmeldung: 01.09.2004
(73) Patentinhaber: SAXONIA EuroCoin GmbH, 09633 Halsbrücke (DE)
(72) Erfinder: Lantzsch, Christian, 09603 Grossschirma (DE); Wehrle, Bernd, 09633 Halsbrücke (DE); Beckmann, Guido, 22969 Witzhave (DE)

(56) Entgegenhaltungen:
- EP-A- 0 962 544
- WO-A-20/04016450
- DE-U- 20 117 131

## Beschreibung

Es ist üblich, dass in den Staatlichen Münzstätten auch Münzen der jeweiligen Nominale in Spiegelglanzqualität für Sammlerserien geprägt werden. Die Erfindung betrifft Münzrohlinge aus einer Kupfer-Aluminium-Zink-Zinn-Legierung, die geeignet sind, Münzen mit Spiegelglanzprägung zu fertigen, sowie ein Verfahren zur Herstellung dieser Münzrohlinge (siehe zum Beispiel das Dokument DE-U-20117131). Eine solche Münzlegierung wird bekanntermaßen auch als Nordic Gold bezeichnet.

Es ist bekannt, dass Münzen in Spiegelglanzqualität durch relativ aufwändige Prägeverfahren in Kleinserien hergestellt werden. Während Münzen, die für den normalen Geldverkehr vorgesehen sind, in Schnellpräge-Automaten im Einhubverfahren mit ausreichender Oberflächengüte in hohen Stückzahlen pro Minute ausgeworfen werden, erfordert die Erzielung von Spiegelglanz auf Avers und Revers 3 bis 5 Hübe pro Münze, bevor diese die Presse verlässt.

Beim Prägen auf Spiegelglanzqualität wird der Münzrohling durch den Mehrfachhub des Prägestempels einer erhöhten thermischen und mechanischen Belastung ausgesetzt. Das führt bei Münzrohlingen, die aus einer CuAlZnSn-Legierung bestehen, zu Komplikationen, indem ein folgender Münzrohling nach wenigen gelungenen Spiegelglanzprägungen dazu neigt, am Prägestempel Verklebungen bzw. Verschweißungen entstehen zu lassen. Dadurch werden in Verbindung mit dem Mehrfachhub Materialpartikel aus dem Münzrohling herausgerissen, die sich auf dem Prägestempel festsetzen. Diese Materialpartikel würden sich auf der folgenden Münze aufschweißen und damit bei Fortführung der Prägearbeit keine Spiegelglanzqualität mehr zulassen. Die Münzen besitzen Blindstellen, werden uneben und unansehnlich. Bereits nach wenigen Prägungen von Münzrohlingen aus einer CuAlZnSn-Legierung mit der Zielstellung Spiegelglanzqualität zu erreichen ist deshalb eine Unterbrechung der Prägearbeit erforderlich, um den Prägestempel von derartigen Materialanhaftungen durch Nachpolieren zu reinigen. Damit ist die produktive Herstellung von Sammmlermünzen in Spiegelglanzqualität aus einer CuAlZnSn-Legierung bisher praktisch nicht realisierbar.

Zielstellung ist es, Münzrohlinge aus einer CuAlZnSn-Legierung bereitzustellen, die gewährleisten, dass bei hoher Produktivität und unter Einhaltung der geforderten speziellen physikafischen und optischen Eigenschaften, wie elektrische Leitfähigkeit und Farbnuance, Münzen in Spiegelglanzqualität und höchster Prägequalität erzielt werden können. Dazu ist ein Verfahren zu entwickeln, das die Bereitstellung dieser Münzrohlinge gewährleistet.

Die Aufgabe besteht darin, durch eine Vorbehandlung gewöhnlicher Münzrohlinge aus einer CuAlZnSn-Legierung eine solche Oberfläche zu erzielen, die die Prägung von Münzen in Spiegelglanzqualität in hohen Stückzahlen ohne aufwändige Polierarbeiten am Prägestempel gewährleistet.

Erfindungsgemäß wird die Aufgabe dadurch gelöst, dass auf der Oberfläche von Münzrohlingen, die aus einer CuAlZnSn-Legierung bestehen, eine Prägehilfsschicht aufgebracht ist. Die Prägehilfsschicht hat eine Schichtdicke von ≥ 1 µm und besteht vorzugsweise aus einer galvanischen Kupfer-Zink-Legierung mit einem Zinkanteil von 20 bis 40 Masseprozent.

Das Verfahren zur Herstellung von Münzrohlingen aus einer CuAlZnSn-Legierung, die zur Prägung von Münzen in Spiegelglanzqualität vorgesehen sind, besteht aus folgenden Schritten:
- Münzrohlinge/ Coins, die aus der üblichen Produktion von Zahlungswerten entnommen sind, werden zunächst bekanntermaßen durch Glühen ,Beizen und Polieren vorbereitet, um eine metallisch reine Oberfläche zu erzielen, wobei jedoch die Polierzeit relativ kurz gehalten wird, um die Bildung einer "Apfelsinenhaut"-Oberfläche zu minimieren,
- die Münzrohlinge/Coins werden anschließend einer chemischen Vorbehandlung durch Säurebeizung, vorzugsweise mittels Schwefelsäure unter Zusatz von Oxydationsmittel, und Trommelpolieren in Gegenwart von Compounds unterzogen,
- anschließend erfolgt die Aufbringung einer Prägehilfsschicht auf die Münzrohlinge/Coins durch Beschichtung mit einer CuZn-Legierung, zweckmäßigerweise mittels eines galvanischen Bades, derart, dass eine Schichtdicke von 1 bis 6 µm erzielt wird, wobei die CuZn-Legierungsschicht einen Zinkgehalt von 20 bis 40 Masse-% aufweisen soll,
- die so mit einer galvanischen CuZn-Legierungsschicht versehenen Münzrohlinge/Coins werden in einer thermischen Behandlungsstufe einer Kurzzeitglühung bei 400 bis 700 °C in einer Schutzgasatmosphäre unterzogen, um mechanische Spannungen abzubauen, anhaftende organische Bestandteile auszutreiben und durch einen Diffusionseffekt eine Erhöhung der Haftung der galvanischen CuZn-Legierungsschicht auf den Münzrohlingen/Coins zu erreichen,
- in einem abschließenden Verfahrensschritt werden die Münzrohlinge/Coins vorzugsweise durch sogenanntes Kugeldruckpolieren nachbehandelt und für die Prägung von Münzen in Spiegelglanzqualität bereitgestellt.

Es versteht sich, dass erfindungsgemäß hergestellte Rohlinge aus einer CuAlZnSn-Legierung nicht nur zum Prägen von Hochglanzmünzen verwendet werden können, sondern in gleicher Weise auch zum Prägen analoger Teile, wie Medaillen, Plaketten etc. einsetzbar sind.

Die erfindungsgemäße Lösung wird an einem Ausführungsbeispiel näher erläutert.
Für die Herstellung von Euro-Münzen der Nominale 50, 20 und 10 Cent wird eine spezielle CuAlZnSn-Legierung der Zusammensetzung Cu89Al5Zn5Sn1, genannt Nordic Gold, verwendet. Derartige Münzrohlinge bereiten bei der Prägung von Sammlermünzen in Spiegelglanzqualität die eingangs genannten Schwierigkeiten, so dass eine produktive Herstellung derselben bisher nicht realisiert werden konnte.

Aus diesem speziellen Legierungstyp mit den von den Münzstätten geforderten, sehr eng gesetzten Gehaltstoleranzen und einer vorgeschriebenen elektrischen Leitfähigkeit von 16,3 % IACS werden erfindungsgemäß Münzrohlinge bereitgestellt, die eine Prägehilfsschicht aufweisen, welche aus einer galvanisch abgeschiedenen CuZn-Legierung mit einem Zinkanteil von 25 Masse-% besteht und eine Schichtdicke von 2 µm besitzt. Die mit einer derartigen Prägehilfsschicht ausgestatteten Münzrohlinge gewährleisten die Prägung von Münzen in Spiegelglanzqualität mit hoher Produktivität, d. h. das aufwendige Polieren des Prägestempels entfällt, weil ein Verkleben des Münzrohlings mit dem Prägestempel sehr dauerhaft vermieden wird. Eine Übertretung der vorgeschriebenen Toleranzen der Legierungskomponenten sowie der Leitfähigkeitswerte für den Münzrohling erfolgt durch das Vorhandensein der Prägehilfsschicht nicht, da sie im Verhältnis zum Gesamtmasse eines Münzrohlings nur einen geringen Bruchteil eines Prozentes ausmacht. Der Farbwert und die Korrosionsbeständigkeit der Grundlegierung Nordic Gold bleibt erhalten und wird in keiner Weise beeinträchtigt.

Beim Prägevorgang der Spiegelglanzmünze wird die Prägehilfsschicht mit dem Grundwerkstoff derart verknetet und vermischt, so dass ein Nachweis der Prägehilfsschicht an der fertigen Münze nicht mehr möglich ist und damit die geforderten Eigenschaften des Grundwerkstoffes auch an der Oberfläche der Münze garantiert sind.

Eine Charge gestanzter Münzrohlinge, wie sie für die Prägung der allgemeinen Zahlungswerte von z.B. 20 Eurocent bereitsteht, wird für die Prägung von Nominalen in Spiegelglanzqualität separat vorgesehen. Die Münzrohlinge werden, wie üblich, zunächst geglüht, gebeizt und trommelpoliert, wobei der letzte Arbeitsschritt auf 3 min begrenzt wird. Nach einer Säurebeizung mit Schwefelsäure unter Zusatz von Oxydationsmittel und erneutem Trommelpolieren mit einem Kugelgemisch aus Edelstahl wird auf die so vorbehandelten Münzrohlinge in einer Galvanisiertrommel unter Verwendung eines basischen Kupfer-Zink-Legierungsbades eine CuZn25-Legierungsschicht mit einer Schichtdicke von 1 bis 6 µm galvanisch abgeschieden. Die beschichteten Münzrohlinge werden nach Durchlaufen einer Spülstufe einer Kurzzeitglühung bei 600 °C in einer Stickstoff-Wasserstoff-Schutzgasatmosphäre unterworfen und anschließend trocken mittels Polierkugeln in einer Trommel poliert.

Das Verfahren garantiert eine effektive Serienproduktion von Münzrohlingen aus einer CuAlZnSn-Legierung, die eine Prägehilfsschicht aufweisen und die zur Prägung von Sammlermünzen etc. in Spiegelglanzqualität mit hoher Produktivität hervorragend geeignet sind.

## Patentansprüche

1. Münzrohling aus einer CuAlZnSn-Legierung für eine Spiegelglanzprägung, **dadurch gekennzeichnet, dass** auf der Oberfläche eine Prägehilfsschicht aufgebracht ist.

2. Münzrohling nach Anspruch 1, **dadurch gekennzeichnet, dass** die Prägehilfsschicht eine Schichtdicke von ≥ 1 µm besitzt.

3. Münzrohling nach Anspruch 1, **dadurch gekennzeichnet, dass** die Prägehilfsschicht aus einer Kupfer-Zink-Legierung mit einem Zinkgehalt von 20 bis 40 Masse-% besteht.

4. Verfahren zur Herstellung von Münzrohlingen aus einer CuAlZnSn-Legierung für eine Spiegelglanzprägung, **dadurch gekennzeichnet, dass** die bekanntermaßen durch Glühen, Beizen und Polieren gereinigten Münzrohlinge einer chemische Vorbehandlung unterzogen werden, dass anschließend eine Prägehilfsschicht aufgebracht wird und der mit der Prägehilfsschicht versehene Münzrohling eine thermische Nachbehandlung und eine Polierstufe durchläuft.

5. Verfahren nach Anspruch 4, **dadurch gekennzeichnet, dass** das erste Polieren nur kurzzeitig erfolgt.

6. Verfahren nach Anspruch 4, **dadurch gekennzeichnet, dass** die chemische Vorbehandlung eine Säurebeizung mittels Schwefelsäure unter Zusatz eines Oxydationsmittels und Trommelpolieren in Gegenwart von Compounds umfasst.

7. Verfahren nach Anspruch 4, **dadurch gekennzeichnet, dass** die Prägehilfsschicht durch Beschichtung mittels eines galvanischen CuZn-Bades aufgebracht wird.

8. Verfahren nach Anspruch 4, **dadurch gekennzeichnet, dass** die thermische Nachbehandlung durch eine Kurzzeitglühung im Temperaturbereich 400 bis 700 °C unter Schutzgasatmosphäre erfolgt.

9. Verfahren nach Anspruch 4, **dadurch gekennzeichnet, dass** die Polierstufe ein Kugeldruckpolieren beinhaltet.

## Claims

1. Coin blank made of a CuAlZnSn alloy for a mirror-bright mintage **characterized un that** that an auxiliary minting coat is applied on the surface.

2. Coin blank according to claim 1, wherein the auxiliary minting coat has a coat thickness of ≥ 1 µm.

3. Coin blank according to claim 1, wherein the auxiliary minting coat is made of a copper-zinc alloy with a zinc content of 20 to 40% by weight.

4. A method of producing coin blanks from a CuAlZnSn alloy for a mirror-bright mintage **characterized in that** that the coin blanks that were cleaned by annealing, pickling, and polishing as is generally known are subjected to a chemical pretreatment, that an auxiliary minting coat is applied subsequently and that the coin blank fitted with the auxiliary minting coat undergoes a thermal after-treatment and a polishing stage.

5. A method according to claim 4, wherein the first polishing is only executed for a short period of time.

6. A method according to claim 4, wherein the chemical pretreatment comprises an acid pickling by means of sulphuric acid on adding an oxidizing agent and a barrel-polishing in the presence of compounds.

7. A method according to claim 4, wherein the auxiliary minting coat is deposited by the coating by means of an electroplating CuZn bath.

8. A method according to claim 4, wherein the thermal after-treatment is carried through by a short-time annealing in the temperature range of 400 to 700 °C under controlled atmosphere.

9. A method according to claim 4, wherein the polishing stage includes a ball-type press-polishing.

## Revendications

1. Flan de pièce de monnaie en un alliage de CuAlZnSn pour une frappe à poli spéculaire **caracterisé en ce qu'**une couche auxiliaire de frappe est déposée sur la surface.

2. Flan de pièce de monnaie selon la revendication 1, dans lequel la couche auxiliaire de frappe a une épaisseur de la couche de ≥ 1 µm.

3. Flan de pièce de monnaie selon la revendication 1, dans lequel la couche auxiliaire de frappe est constituée d'un alliage de cuivre-zinc avec un teneur en zinc de 20 to 40% en poids.

4. Procédé de production des flans de pièce de monnaie d'un alliage de CuAIZnSn pour une frappe à poli spéculaire **caractérisé en ce que** les flans de pièce de monnaie qui étaient nettoyés par recuit, décapage et polissage comme on sait sont soumis à un traitement préalable chimique, qu'une couche auxiliaire de frappe est déposée ensuite et que le flan de pièce de monnaie muni de la couche auxiliaire de frappe passe un traitement subséquent thermique et un stade de polissage.

5. Procédé selon la revendication 4, dans lequel le premier polissage est seulement exécuté d'une courte durée.

6. Procédé selon la revendication 4, dans lequel le traitement préalable chimique se compose d'un décapage à l'acide au moyen d'acide sulfurique en ajoutant un agent d'oxydation et d'un polissage au tonneau en présence des composés (compounds).

7. Procédé selon la revendication 4, dans lequel la couche auxiliaire de frappe est déposée par le couchage au moyen d'un bain électrolytique à CuZn.

8. Procédé selon la revendication 4, dans lequel le traitement subséquent thermique est exécuté par un recuit de courte durée dans un écart de températures de 400 à 700 °C sous atmosphère contrôlée.

9. Procédé selon la revendication 4, dans lequel le stade de polissage contient un polissage à pression par billes.
